# EUROPÄISCHE PATENTSCHRIFT

(11) **EP 0 405 053 B1**
(45) Veröffentlichungstag und Bekanntmachung des Hinweises auf die Patenterteilung: **28.04.1993**
(21) Anmeldenummer: 90102374.7
(22) Anmeldetag: 07.02.1990
(51) Int. Cl.: E04F 15/08, E04F 13/14

(54) **Fliese für Wand- und Bodenbeläge und Verfahren zu ihrer Herstellung**
Tile to cover walls and floors and process for its production
Carreau pour le revêtement de murs et de sols et procédé de sa production

(30) Priorität: 30.06.1989 DE 8907980 U
(43) Veröffentlichungstag der Anmeldung: 02.01.1991
(73) Patentinhaber: HMW FUGENTECHNIK-VERTRIEB Marianne Reher-Wedi, 48282 Emsdetten (DE)
(72) Erfinder: Reher-Wedi, Marianne, D-4407 Emsdetten (DE)
(74) Vertreter: Hoffmeister, Helmut, Dr. Dipl.-Phys.

(56) Entgegenhaltungen:
- CH-A- 444 451
- FR-A- 2 627 178
- US-A- 4 301 634

## Beschreibung

Die Erfindung betrifft eine Fliese für Wand- und Bodenbeläge, bestehend aus einer keramischen Platte, die auf der Sichtseite mit einer farbgebenden Glasur und auf wenigstens einer, vorzugsweise auf zwei benachbarten aneinandergrenzenden Seitenflächen mit einer Überzugsschicht versehen ist, und ein Verfahren zur Herstellung der Fliese.

Derartige Fliesen werden üblicherweise hergestellt, in dem durch einen sogenannten Biskuitbrand die keramische Platte erzeugt, diese durch Spritzen glasiert und dann einem zweiten Brand, dem Glasur- oder Glattbrand, zugeführt wird. Die keramische Platte selbst besteht aus Ton oder einem ähnlichen Material.

Solche Fliesen sind aus der CH-A-444 451 bekannt. Diese Fliesen werden auf der Sichtfläche und auf zwei aneinander stoßenden von den vier vorhandenen Seitenflächen mit einer Glasur versehen.

Nachteilig bei diesen bekannten Fliesen ist, daß bei volldeckend glasierten Seitenflächen die Glasur in den modernen Brennöfen beim Brennvorgang teilweise seitlich abfließt. Als Folge dessen bleiben die Fliesen an den Rollen des Ofens kleben oder die Seitenflächen sind nicht von der Glasur bedeckt, so daß der keramische Träger sichtbar bleibt. Bei der Verfliesung einer Fläche stellt dies kein Problem dar, da die Seitenflächen in der Fuge liegen und durch die zur Verfugung verwendeten Massen verdeckt werden.

Technisch sauber überglasierte Seitenflächen würden aber erhebliche Mehrkosten verursachen, die nicht nur die Aufgabe des Kostenreduzierungseffektes der modernen Brenntechnologien, Sortieranlagen usw. bedingen, sondern auch technisch bei der Verlegung des Materials eine deutliche Reduzierung der Flankenhaftung des Fugenmaterials, also ein Erschwernis bei der Verarbeitung zur Folge haben. Hinzu kommen noch zusätzliche Aufwendungen für eine separate Bedarfserfassung, eine separate Verpackung und eine gesonderte Lagerhaltung.

Möglich ist es auch, für den Eckbereich speziell an einer Seite abgerundete Fliesen zu verwenden. Diese werden jedoch seit geraumer Zeit aus Kostengründen kaum hergestellt. Die seitdem verwandten, an mindestens einer Seite überschnittenen Fliesen haben den Nachteil, daß dieser Randbereich extrem dünn ausfällt. Er ist damit sehr empfindlich und kann leicht beschädigt werden. Auch die Herstellung der hinterschnittenen Fliesen ist teuer und bedingt ebenso wie die Verwendung der abgerundeten Fliesen eine aufwendige gesonderte Lagerhaltung.

Aus der FR-A-2 627 178 ist bekannt, eine bereits gebrannte Fliese an den Seitenflächen mit einer Firnisschicht zu überziehen, die in das Fliesenmaterial eindringt und nach dem Trocknen eine glänzende, wasserdichte Schicht bildet. Die obere Seite wird dabei in herkömmlicher Weise behandelt, um der Fliese ein endgültiges Aussehen zu geben.

Die auf den Seitenflächen entstandene Schicht hat dabei lediglich die Aufgabe, das Eindringen von Flüssigkeit in die Fliese zu verhindern. Diese Substanz soll auch nicht von außen gesehen werden. Vielmehr ist die Fliese im Verband eines Belages zu sehen. Die Seitenflächen sind völlig abgedeckt.

Es ist Aufgabe der vorliegenden Erfindung, die geschilderten Nachteile des Standes der Technik zu vermeiden und eine Fliese für Stufen- und Kantenbereiche anzugeben, die preiswert herstellbar und leicht handhabbar ist.

Überraschenderweise wurde nun gefunden, daß diese Aufgabe durch eine ausgehärtete, pigmentierte Lackschicht, die ein Bindemittel auf der Basis eines Polyvinylchlorid-mischpolymerisats enthält oder auf Acrylharzbasis hergestellt ist und für die Glasur auf diesen Seitenflächen angeordnet ist, gelöst werden kann.

Derartige Lacke haben sich für den gegebenen Einsatzzweck als besonders vorteilhaft erwiesen. Sie können durch Aufbringen eines entsprechenden Lacks hergestellt werden, der bei Raumtemperatur aushärtet. Die Lackschicht ist beständig gegenüber vielen Beanspruchungen, wie sie in Bereichen auftreten, in denen Fliesenbeläge üblicherweise eingesetzt werden. So wird sie z.B. im Sanitärbereich durch Reinigungsmittel, Körperpflegemittel, Kosmetika oder dergleichen nicht angegriffen. Die Farbe dieser Lackschicht entspricht vorzugsweise der Farbe der Glasur und es wird damit praktisch die Wirkung einer Glasur auf der Seitenfläche erzielt. Die Lackschicht paßt sich homogen der Glasur an. Ihre Herstellung ist sehr preisgünstig. Da sie nach Fertigstellung der üblichen, für eine Flächenbedeckung vorgesehenen Fliesen je nach Bedarf aufgebracht werden kann, wird der Aufwand für die Lagerhaltung unterschiedlicher Fliesen stark reduziert. Es war überraschend, daß eine Lackschicht in einer derartigen stofflichen Zusammensetzung in ästhetischer und technischer Hinsicht den Anforderungen genügt, von denen bisher angenommen wurde, daß sie nur durch eine Glasur erfüllbar sind.

Die Erfindung betrifft auch ein Verfahren zur Herstellung einer erfindungsgemäßen Fliese, gemäß den Merkmalen des Anspruches 2.

Das Aufbringen der Lackschicht kann nach an sich bekannten Verfahren erfolgen, z.B. durch Streichen, Spritzen, Fluten, Tauchen, Walzen oder Rakeln. Hierbei ist darauf zu achten, daß sich eine gleichmäßige Lackschicht ergibt, die nahtlos an die auf der Sichtseite aufgebrachte Glasur angrenzt. Weiterhin ist selbstverständlich darauf zu achten, daß die Sichtseite der Fliese nicht mit Lack-material verschmutzt wird.

Die Lackschicht kann vorteilhaft erst nach dem Verlegen der Fliesen aufgebracht werden. Hierbei hat es sich als günstig erwiesen, die Lackschicht aufzubringen, bevor das beim Verlegen der Fliesen verwendete Fugen- und Kleb-material völlig ausgehärtet ist.

Im folgenden wird ein Ausführungsbeispiel der Erfindung anhand der Zeichnung näher erläutert. Die Figur zeigt eine erfindungsgemäße Fliese in perspektivischer Darstellung.

Auf einer keramischen Platte 1 ist eine farbgebende Glasur 2 angeordnet. Die eine Seite der Fliese ist durch eine ausgehärtete, pigmentierte Lackschicht 3 angedeckt, wobei die Farbe der Lackschicht der Farbe der Glasur 2 entspricht.

## Patentansprüche

1. Fliese für Wand- und Bodenbeläge, bestehend aus einer keramischen Platte (1), die auf der Sichtseite mit einer farbgebenden Glasur (2) und wenigstens auf einer, vorzugsweise auf zwei benachbarten aneinandergrenzenden Seitenflächen mit einer Überzugsschicht versehen ist,
dadurch gekennzeichnet, daß auf diesen Seitenflächen eine der Glasur (2) farblich entsprechende, ausgehärtete, pigmentierte Lackschicht (3) angeordnet ist, die ein Bindemittel auf der Basis eines Polyvinylchloridmischpolymerisats enthält oder auf Acrylharzbasis hergestellt ist.

2. Verfahren zur Herstellung einer Fliese nach Anspruch 1, bei dem durch einen ersten Brand eine keramische Platte erzeugt, diese mit einer farbgebenden Glasur auf der Sichtseite beschichtet wird und in einem zweiten Brand die Glasur gehärtet wird, dadurch gekennzeichnet, daß nach dem zweiten Brand auf wenigstens einer, vorzugsweise auf zwei benachbarten angrenzenden, unbeschichteten Seitenflächen eine aushärtende, pigmentierte Lackschicht (3), die ein Bindemittel auf der Basis eines Polyvinylchloridmischpolymerisats enthält oder auf Acrylharzbasis hergestellt ist, aufgebracht wird und diese danach aushärtet.

3. Verfahren nach Anspruch 2, dadurch gekennzeichnet, gekennzeichnet, daß die Lackschicht (3) durch Streichen, Spritzen, Fluten, Tauchen, Walzen oder Rakeln aufgebracht wird.

4. Verfahren nach Anspruch 2, dadurch gekennzeichnet, daß die Lackschicht nach dem Verlegen der Fliese aufgebracht wird.

5. Verfahren nach Anspruch 4, dadurch gekennzeichnet, daß die Lackschicht aufgebracht wird, bevor das beim Verlegen der Fliesen verwendete Fugen- oder Klebmaterial völlig ausgehärtet ist.

## Claims

1. A tile for wall and floor coverings, consisting of a ceramic slab (1) having a colour-imparting glaze (2) on the visible side and a surface coating at least on one, and preferably on two, adjacent contiguous side surfaces, characterised in that a cured pigmented varnish layer (3) is disposed on said side, surfaces, the colour of the varnish layer corresponding to that of the glaze (2), the varnish layer containing a binder based on a polyvinyl chloride copolymer or being made on an acrylic resin basis.

2. A method of producing a tile according to claim 1, in which, by a first firing, a ceramic slab is produced and said slab is coated with a colour-imparting glaze on the visible side, and in a second firing the glaze is hardened, characterised in that after, the second firing a curing pigmented varnish layer (3) is applied to at least one, and preferably two, adjacent contiguous uncoated side surfaces, such varnish layer containing a binder based on a polyvinyl chloride copolymer or being made on an acrylic resin basis, and the same is then cured.

3. A method according to claim 2, characterised in that the varnish layer (3) is applied by spreading, spraying, flow coating, immersion, rolling or blade coating.

4. A method according to claim 2, characterised in that the varnish layer is applied after the tiles have been laid.

5. A method according to claim 1 to 4, characterised in that the varnish layer is applied before the joint or adhesive material used for laying the tiles is completely cured.

## Revendications

1. Carreau de céramique pour revêtements de murs et de sols, constitué d'une plaque céramique (1) qui est munie sur la face apparente d'une couverte conférant une coloration (2) et d'une couche de revêtement sur une, de préférence sur deux surfaces latérales voisines, contigües, caractérisé en ce que sur ces surfaces latérales est disposée une couche de laque (3) pigmentée, durcie, de couleur correspondante, qui contient un liant à base d'un copolymère du chlorure de vinyle ou est fabriquée à partir d'une résine acrylique.

2. Procédé de fabrication d'un carreau de céramique selon la revendication 1, dans lequel une plaque céramique est produite par une première cuisson, cette plaque est enduite sur la face apparente d'une couverte conférant une coloration et la couverte est durcie lors d'une seconde cuisson, caractérisé en ce qu'après la seconde cuisson, on applique sur au moins une, de préférence deux surfaces latérales voisines, contigües, non enduites, une couche de laque (3) durcissable, pigmentée qui contient un liant à base d'un copolymère du chlorure de vinyle ou d'une résine acrylique.

3. Procédé selon la revendication 2, caractérisé en ce qu'on applique la couche de laque (3) par enduction à la brosse, pulvérisation, noyage, immersion, enduction au rouleau ou à la racle.

4. Procédé selon la revendication 2, caractérisé en ce que le couche de laque est appliquée après la pose du carreau.

5. Procédé selon la revendication 4, caractérisé en ce que la couche de laque est appliquée avant que la matière des joints ou l'adhésif utilisés lors de la pose des carreaux soient complétement durcis.
